# EUROPÄISCHE PATENTSCHRIFT

(11) **EP 3 658 695 B1**
(45) Veröffentlichungstag und Bekanntmachung des Hinweises auf die Patenterteilung: **01.09.2021**
(21) Anmeldenummer: 18752680.1
(22) Anmeldetag: 24.07.2018
(51) Int. Cl.: C22C 19/05

(54) **HOCHTEMPERATUR-NICKELBASISLEGIERUNG**
HIGH-TEMPERATURE NICKEL BASED ALLOY
ALLIAGE A BASE DE NICKEL DE TEMPERATURE HAUTE

(30) Priorität: 28.07.2017 DE 102017007106
(43) Veröffentlichungstag der Anmeldung: 03.06.2020
(73) Patentinhaber: VDM Metals International GmbH, 58791 Werdohl (DE)
(72) Erfinder: KIESE, Jürgen, 03051 Cottbus (DE); DE BOER, Nicole, 90530 Wendelstein (DE); HATTENDORF, Heike, 58791 Werdohl (DE)
(86) Internationale Anmeldenummer: PCT/DE2018/100663
(87) Internationale Veröffentlichungsnummer: WO 2019/020145

(56) Entgegenhaltungen:
- EP-A1- 1 188 845
- WO-A1-95/18875
- WO-A2-2015/117585
- JP-A- 2015 117 413
- US-B1- 6 258 317

## Beschreibung

Die Erfindung betrifft eine Hochtemperatur-Nickelbasislegierung.

Der Werkstoff C263 (Nicrofer 5120 CoTi) kommt unter anderem als Werkstoff für Hitzeschilde in Turboladern oder Automotoren zur Anwendung. Der Hitzeschild trennt innerhalb des Turboladers die Verdichte- von der Turbinenseite und wird direkt vom heißen Abgas angeströmt. Da die Abgastemperaturen, insbesondere in den Otto-Motoren, immer höher werden, kann es zum Versagen der Bauteile, beispielsweise in Form von Deformationen kommen, was zu einem beträchtlichen Leistungsabfall des Turboladers führt.

Die Abgastemperaturen können bis zu 1.050°C betragen, wobei die am Hitzeschild ankommenden Temperaturen bei etwa 900 bis 950°C liegen. Bei diesen Temperaturen ist der C263-Werkstoff nicht mehr kriechfest. Die allgemeine Zusammensetzung des Werkstoffs C263 wird wie folgt (in Gew.-%) widergegeben: Cr 19,0 - 21,0 %, Fe max. 0,7 %, C 0,04 - 0,08 %, Mn max. 0,6 %, Si max. 0,4 %, Cu max. 0,2 %, Mo 5,6 - 6,1 %, Co 19,0 - 21,0 %, Al 0,3 - 0,6 %, Ti 1,9 - 2,4 %, P max. 0,015 %, S max. 0,007 %, B max. 0,005 %.

Der DE 100 52 023 C1 ist eine austenitische Nickel-Chrom-Kobalt-Molybdän-Wolfram-Legierung zu entnehmen, beinhaltend (in Masse-%) C 0,05 - 0,10 %, Cr 21 - 23 %, Co 10 - 15 %, Mo 10 - 11 %, Al 1,0 - 1,5 %, W 5,1 - 8,0 %, Y 0,01 - 0,1 %, B 0,001 - 0,01 %, Ti max. 0,5 %, Si max. 0,5 %, Fe max. 2 %, Mn max. 0,5 %, Ni Rest einschließlich unvermeidbarer erschmelzungsbedingter Verunreinigungen. Der Werkstoff kann eingesetzt werden für Verdichter und Turbolader von Verbrennungskraftmaschinen, Bauteilen von Dampfturbinen, Bauteilen von Gas- und Dampfturbinenkraftwerken.

Die EP 1 466 027 B1 offenbart eine hochtemperaturfeste und korrosionsbeständige Ni-Co-Cr-Legierung, beinhaltend (in Gew.-%): Cr 23,5 - 25,5 %, Co 15,0 - 22,0 %, Al 0,2 - 2,0 %, Ti 0,5 - 2,5 %, Nb 0,5 - 2,5 %, bis zu 2,0 % Mo, bis zu 1,0 % Mn, Si 0,3 - 1,0 %, bis 3,0 % Fe, bis zu 0,3 % Ta, bis 0,3 % W, C 0,005 - 0,08 %, Zr 0,01 - 0,3 %, B 0,001 bis 0,01 %, bis zu 0,05 % Seltene Erden als Mischmetall, Mg + Ca 0,005 - 0,025 %, optional bis 0,05 % Y, Rest Ni und Verunreinigungen. Der Werkstoff ist im Temperaturbereich zwischen 530 und 820°C einsetzbar als Auspuffventil für Dieselmotoren sowie Rohre für Dampfkessel.

In der US 6,258,317 B1 wird eine für Bauteile von Gasturbinen für Temperaturen bis 750°C einsetzbare Legierung beschrieben, beinhaltend (in Gew.-%): Co 10 - 24 %, Cr 23,5 - 30 %, Mo 2,4 - 6 %, Fe 0 - 9 %, Al 0,2 - 3,2 %, Ti 0,2 - 2,8 %, Nb 0,1 - 2,5 %, Mn 0 - 2 %, bis 0,1 % Si, Zr 0,01 - 0,3 %, B 0,001 - 0,01 %, C 0,005 - 0,3 %, W 0 - 0,8 %, Ta 0 - 1 %, Rest Ni und unvermeidbare Verunreinigungen.

Der Erfindung liegt die Aufgabe zugrunde, einen Werkstoff auf Basis von C263 hinsichtlich seiner Zusammensetzung so zu verändern, dass die Stabilität der festigkeitssteigernden Phase zu höheren Temperaturen hin verschoben wird. Gleichzeitig ist darauf zu achten, dass die Stabilitätsgrenzen anderer Phasen (z.B. Eta-Phase) zu geringeren Temperaturen verschoben wird. Des Weiteren soll versucht werden, zusätzliche Härtungsmechanismen zu aktivieren.

Diese Aufgabe wird gelöst durch eine Hochtemperatur-Nickelbasislegierung bestehend aus (in Gew.-%):

| | |
|---|---|
| C | 0,04 - 0,1 % |
| S | max. 0,01 % |
| N | max. 0,05 % |
| Cr | 24 - 28 % |
| Mn | max. 0,3 % |
| Si | max. 0,3 % |
| Mo | 1 - 6 % |
| Ti | 0,5 - 3 % |
| Nb | 0,001 - 0,1 % |
| Cu | max. 0,2 % |
| Fe | 0,1 - 0,7 % |
| P | max. 0,015 % |
| Al | 0,5 - 2 % |
| Mg | max. 0,01 % |
| Ca | max. 0,01 % |
| V | 0,01 - 0,5 % |
| Zr | max. 0,1 % |
| W | 0,2 - 2 % |
| Co | 17 - 21 % |
| B | max. 0,01 % |
| O | max. 0,01 % |
| Ni | Rest sowie erschmelzungsbedingte Verunreinigungen |

Vorteilhafte Weiterbildungen der erfindungsgemäßen Legierung sind den Unteransprüchen zu entnehmen.

Die erfindungsgemäße Nickelbasislegierung soll bevorzugt einsetzbar sein für Bauteile, die Bauteiltemperaturen oberhalb von 700°C, vorzugsweise > 900°C, insbesondere > 950°C, ausgesetzt sind. Das Ziel, nämlich die Gamma-Prime-Phase hin zu höheren Temperaturen zu verschieben, wird erreicht, wobei gleichzeitig die Stabilität anderer Phasen, geringer als Gamma-Prime, und hin zu niedrigen Temperaturen ebenfalls realisiert werden kann.

Im Folgenden werden wesentliche Anwendungsfälle der Legierung angesprochen:
Automotive
   - Abgasanlagen
   - Turbolader
   - Sonden
   - Ventile
   - Rohre
   - Hochtemperatur-Filter oder Teile davon
   - Dichtungen
   - Federelemente
Fliegende oder stationäre Turbinen
   - Schaufeln
   - Leitflächen
   - Sonden
   - Rohre
   - Cones
   - Gehäuse
Kraftwerke
   - Rohre
   - Sonden
   - Ventile
   - Schmiedeteile
   - Turbinen
   - Turbinengehäuse

Die genannten Bauteile werden samt und sonders in heißen und hochbelasteten Atmosphären eingesetzt, wobei dauerhafte Bauteiltemperaturen, zum Teil oberhalb von 900°C, gegeben sind. Darüber hinaus sind sauerstoffhaltige Atmosphären, beispielsweise aus Pkw- oder Lkw-Motoren, Triebwerken oder Gasturbinen, gegeben.

Die erfindungsgemäße Legierung hat eine hohe Warm- und Zeitstandsfestigkeit, wobei gleichzeitig auch eine hohe Temperaturkorrosionsbeständigkeit (z.B. bei Abgasen) gegeben ist.

Die erfindungsgemäße Legierung ist darüber hinaus ermüdungsfest bei hohen Temperaturen, insbesondere oberhalb von 900°C.

Mögliche Produktformen sind:
- Band
- Blech
- Draht
- Stange
- Schmiedeteile
- Pulver für additive Fertigung (z.B. 3D-Druck) und klassische Pulver (z.B. Sintern)
- Rohre (geschweißt oder nahtlos)

Folgende Elemente können zur Optimierung der gewünschten Parameter, wie nachstehend angegeben, variiert werden (in Gew.-%):

| | |
|---|---|
| Cr | 24 - 26 % |
| Mo | 2 - 6 %, insbesondere 4 - 6 % |
| Mo | 1,5 - 2,5 % |
| Ti | 0,5 - 2,5 %, insbesondere 1,5 - 2,5 % |
| Al | 0,5 - 1,5 % |
| V | 0,01 - 0,2 % |
| W | 0,2 - 1,5 %, insbesondere 0,5 - 1,5 % |
| Co | 18,5 - 21 % |

Von Vorteil ist, wenn die Summe Ti + Al (in Gew.-%) min. 1 % beträgt. In bestimmten Einsatzfällen kann es zweckmäßig sein, wenn die Summe Ti + Al (in Gew.-%) min. 1,5 %, insbesondere min. 2 %, beträgt.

Das Verhältnis Ti/Al soll, einem weiteren Gedanken der Erfindung gemäß, max. 3,5, insbesondere max. 2,0, betragen.

Durch Reduzierung des Ti/Al-Verhältnisses kann sich kein oder nur wenig Eta-Ni₃Ti bilden.

Die erfindungsgemäße Hochtemperatur-Nickelbasislegierung ist bevorzugt für die großtechnische Erzeugung (> 1 t) einsetzbar.

Anhand von Beispielen werden die Vorteile der erfindungsgemäßen Legierung näher erläutert:
In Tabelle 1 ist der Stand der Technik (Nicrofer 5120 CoTi - großtechnisch erzeugt) einer gleichartigen Referenzcharge (Labor) sowie mehreren erfindungsgemäßen Legierungszusammensetzungen gegenübergestellt.
In Tabelle 2 ist der Stand der Technik (Nicrofer 5120 CoTi - großtechnisch erzeugt) mehreren großtechnisch erzeugten Chargen gegenübergestellt.

**Tabelle 2**

| | | Analyse Warmband | | | |
|---|---|---|---|---|---|
| | Nicrofer 5120 | Charge | Charge | Charge | Charge |
| | CoTi | 335449 | 334549 | 334547 | 334547 |
| | Charge 413297 großtechn. erzeugt | Analyse Kopf | Analyse Fuß | Analyse Kopf | Analyse Fuß |
| | | 5200 | 5200 | 5100 | 5100 |
| C | 0,049 | 0,051 | 0,05 | 0,051 | 0,051 |
| S | 0,002 | 0,002 | 0,002 | 0,002 | 0,002 |
| N | 0,004 | 0,008 | 0,009 | 0,008 | 0,01 |
| Cr | 19,99 | 24,9 | 24,9 | 24,9 | 24,9 |
| Ni | | | | | |
| Rest | 51,3313 | 45,11 | 45,07 | 45,12 | 45,09 |
| Mn | 0,01 | 0,01 | 0,01 | 0,01 | 0,01 |
| Si | 0,04 | 0,06 | 0,07 | 0,06 | 0,05 |
| Mo | 5,85 | 5,82 | 5,83 | 5,81 | 5,83 |
| Ti | 2,09 | 1,69 | 1,69 | 1,69 | 1,69 |
| Nb | 0,01 | 0,02 | 0,02 | 0,02 | 0,02 |
| Cu | 0,01 | 0,01 | 0,01 | 0,01 | 0,01 |
| Fe | 0,23 | 0,53 | 0,53 | 0,53 | 0,53 |
| P | 0,002 | 0,002 | 0,002 | 0,002 | 0,002 |
| Al | 0,46 | 1,08 | 1,08 | 1,08 | 1,08 |
| Mg | 0,001 | 0,003 | 0,003 | 0,003 | 0,003 |
| Pb | 0,0002 | 0,0002 | 0,0002 | 0,0002 | 0,0002 |
| Sn | 0,001 | 0,01 | 0,01 | 0,01 | 0,01 |
| Ca | 0,01 | 0,01 | 0,01 | 0,01 | 0,01 |
| V | 0,01 | 0,07 | 0,07 | 0,07 | 0,07 |
| Zr | 0,01 | 0,02 | 0,01 | 0,02 | 0,02 |
| W | 0,01 | 0,58 | 0,59 | 0,59 | 0,58 |
| Co | 19,81 | 20,01 | 20,03 | 20,00 | 20,03 |
| B | 0,003 | 0,004 | 0,004 | 0,004 | 0,004 |
| As | 0,001 | 0,001 | 0,001 | 0,001 | 0,001 |
| SE | 0,0003 | | | | |
| Te | 0,0001 | | | | |
| Bi | 0, | 0,00003 | 0,00003 | 0,00003 | 0,00003 |
| Ag | 0,0001 | | | | |
| O | 0,005 | | | | |
| Ti + Al | 2,55 | 2,77 | 2,77 | 2,77 | 2,77 |
| Ti/Al | 4,5435 | 1,565 | 1,565 | 1,565 | 1,565 |

Es wurden jeweils 8 kg pro Schmelze an Ausgangsmaterialien eingesetzt (Tabelle 1). Nach dem Abgießen wurden an den Proben Spektralanalysen vorgenommen. Die Proben wurden anschließend auf 6 mm Dicke gewalzt. Durch weiteres Walzen (mit Zwischenglühung) auf einer Laborwalze wurden die Proben auf 0,4 mm Enddicke gewalzt.

Die Lösungsglühung erfolgte bei 1.150°C für 30 Min. mit anschließendem Wasserabschrecken.

Eine Ausscheidungshärtung wurde bei Temperaturen von 800, 850, 900 bzw. 950°C für 4/8/16 h mit anschließendem Wasserabschrecken durchgeführt.

Die Varianten 250575 bis 250577 zeigten hierbei gegenüber dem Stand der Technik, respektive den Varianten 250573 und 250574, ein sehr hohes Härteniveau. Das bedeutet, dass die festigkeitssteigernde Phase (hier Gamma-Prime) noch stabil ist.

Für großtechnische Anwendungen (Tabelle 2) wird der Werkstoff in einem Mittelfrequenz-Induktionsofen erzeugt, dann als Strangguss in Brammenform abgegossen. Anschließend werden die Brammen im Elektroschlacke-Umschmelzofen zu weiteren Brammen (respektive Stangen) umgeschmolzen. Danach wird die jeweilige Bramme warmgewalzt, zur Erzeugung von Bandmaterial an Dicken von ca. 6 mm. Daran schließt sich ein Kaltwalzvorgang des Bandmaterials an Enddicke von ca. 0,4 mm an.

Somit liegt nun ein Ausgangsmaterial für Tiefzieh- oder Stanzprodukte vor. Bedarfsweise kann noch produktabhängig ein thermischer Prozess vorgenommen werden.

Zur Erzeugung von Bauteilen für die Luftfahrt bietet sich folgender Herstellungsweg an:
VIM - VAR

Die Produktform nach dem VAR kann eine Bramme oder eine Stange sein.

Die Umformung kann durch Walzen oder Schmieden erfolgen.

Zur Erzeugung von Bauteilen für Kraftwerke oder Automobile bietet sich auch folgender Herstellweg an:
VIM - ESU

Auch hier sind Umformungen durch Schmieden oder Walzen denkbar.

Abbildung 1 zeigt die Kriechdehnung verschiedener Werkstoffe in Abhängigkeit von der Zeit bei einer typischen Anwendungstemperatur von 900°C sowie einer Belastung von 60 Mpa. Dargestellt sind die Werkstoffe C-263 Standard (Nicrofer 5120 CoTi), C-264 Variante 76 (Charge 250576) sowie C-264 Variante 77 (Charge 250577).

Bei der Standardversion ist erkennbar, dass bei vorgegebener Temperatur und Belastung der Werkstoff nach weniger als 100 h versagt.

Die beiden anderen Varianten zeigen beide Standzeiten von ca. 400 h, respektive ca. 550 h.

Die Varianten 76 und 77 zeigen verbesserte Standzeiten, die im Betriebszustand zu einem höheren Kriechwiderstand und somit zu wesentlich geringerer Bauteilverformung führen.

## Patentansprüche

1. Hochtemperatur-Nickelbasislegierung bestehend aus (in Gew.-%):
| | |
|---|---|
| C | 0,04 - 0,1 % |
| S | max. 0,01 % |
| N | max. 0,05 % |
| Cr | 24 - 28 % |
| Mn | max. 0,3 % |
| Si | max. 0,3 % |
| Mo | 1 - 6 % |
| Ti | 0,5 - 3 % |
| Nb | 0,001 - 0,1 % |
| Cu | max. 0,2 % |
| Fe | 0,1 - 0,7% |
| P | max. 0,015 % |
| Al | 0,5 - 2 % |
| Mg | max. 0,01 % |
| Ca | max. 0,01 % |
| V | 0,01 - 0,5 % |
| Zr | max. 0,1 % |
| W | 0,2 - 2 % |
| Co | 17-21 % |
| B | max. 0,01 % |
| O | max. 0,01 % |
| Ni | Rest sowie erschmelzungsbedingte Verunreinigungen |

2. Nickelbasislegierung nach Anspruch 1, mit (in Gew.-%) Cr 24 - 26 %.

3. Nickelbasislegierung nach Anspruch 1 oder 2, mit (in Gew.-%) Mo 2 - 6 %.

4. Nickelbasislegierung nach Anspruch 1 oder 2, mit (in Gew.-%) Mo 1,5 - 2,5 %.

5. Nickelbasislegierung nach Anspruch 1 oder 2, mit (in Gew.-%) Mo 4 - 6 %.

6. Nickelbasislegierung nach einem der Ansprüche 1 bis 5, mit (in Gew.-%) Ti 0,5 - 2,5 %.

7. Nickelbasislegierung nach einem der Ansprüche 1 bis 5, mit (in Gew.-%) Ti 1,5 - 2,5 %.

8. Nickelbasislegierung nach einem der Ansprüche 1 bis 7, mit (in Gew.-%) Al 0,5 - 1,5 %.

9. Nickelbasislegierung nach einem der Ansprüche 1 bis 8, mit (in Gew.-%) V 0,01 - 0,2 %.

10. Nickelbasislegierung nach einem der Ansprüche 1 bis 9, mit (in Gew.-%) W 0,5 - 1,5 %.

11. Nickelbasislegierung nach einem der Ansprüche 1 bis 10, wobei die Summe Ti + Al (in Gew.-%) min. 1 % beträgt.

12. Nickelbasislegierung nach einem der Ansprüche 1 bis 11, wobei die Summe Ti + Al (in Gew.-%) min. 1,5 %, insbesondere min. 2 %, beträgt.

13. Nickelbasislegierung nach einem der Ansprüche 1 bis 12, wobei das Verhältnis Ti/Al max. 3,5, insbesondere max. 2,0, beträgt.

14. Nickelbasislegierung nach einem der Ansprüche 1 bis 13, einsetzbar für Bauteile, die Bauteiltemperaturen > 700°C, insbesondere > 900°C, respektive > 950°C, ausgesetzt sind.

15. Nickelbasislegierung nach einem der Ansprüche 1 bis 14, einsetzbar für Bauteile in Verbrennungskraftmaschinen.

16. Nickelbasislegierung nach einem der Ansprüche 1 bis 15, einsetzbar als Bauteile von Turboladern.

17. Nickelbasislegierung nach einem der Ansprüche 1 bis 14, einsetzbar für Bauteile in fliegenden oder stationären Turbinen, insbesondere Gasturbinen.

18. Nickelbasislegierung nach Anspruch 17, einsetzbar für Schaufeln oder Leiterelemente in fliegenden oder stationären Turbinen, insbesondere Gasturbinen.

19. Nickelbasislegierung nach einem der Ansprüche 1 bis 14, einsetzbar für Bauteile in Kraftwerken.

20. Nickelbasislegierung nach Anspruch 19, einsetzbar für Rohre oder Sonden in Kraftwerken.

## Claims

1. A high temperature nickel-base-alloy composed of (in % by weight):
| | |
|---|---|
| C | 0.04 - 0.1 % |
| S | max. 0.01 % |
| N | max. 0.05 % |
| Cr | 24 - 28 % |
| Mn | max. 0.3 % |
| Si | max. 0.3 % |
| Mo | 1 - 6 % |
| Ti | 0.5 - 3 % |
| Nb | 0.001 - 0.1 % |
| Cu | max. 0.2 % |
| Fe | 0.1 - 0.7% |
| P | max. 0.015 % |
| Al | 0.5 - 2 % |
| Mg | max. 0.01 % |
| Ca | max. 0.01 % |
| V | 0.01 - 0.5 % |
| Zr | max. 0.1 % |
| W | 0.2 - 2 % |
| Co | 17 - 21 % |
| B | max. 0.01 % |
| O | max. 0.01 % |
| Ni | rest as well as elaboration dependent impurities. |

2. A nickel-base-alloy according to claim 1, comprising (in % by weight) 24 - 26 % Cr. .

3. A nickel-base-alloy according to claim 1 or 2, comprising (in % by weight) 2 - 6 % Mo.

4. A nickel-base-alloy according to claim 1 or 2, comprising (in % by weight) 1.5 - 2.5 % Mo.

5. A nickel-base-alloy according to claim 1 or 2, comprising (in % by weight) 4 - 6 % Mo.

6. A nickel-base-alloy according to one of the claims 1 through 5, comprising (in % by weight) 0.5 - 2.5 % Ti.

7. A nickel-base-alloy according to one of the claims 1 through 5, comprising (in % by weight) 1.5 - 2.5 % Ti.

8. A nickel-base-alloy according to one of the claims 1 through 7, comprising (in % by weight) 0.5 - 1.5 % Al.

9. A nickel-base-alloy according to one of the claims 1 through 8, comprising (in % by weight) 0.01 - 0.2 % V.

10. A nickel-base-alloy according to one of the claims 1 through 9, comprising (in % by weight) 0.5 - 1.5 % W.

11. A nickel-base-alloy according to one of the claims 1 through 10, wherein the sum Ti + Al (in % by weight) is minimum 1 %.

12. A nickel-base-alloy according to one of the claims 1 through 11, wherein the sum Ti + Al (in % by weight) is minimum 1.5 %, in particular minimum 2 %.

13. A nickel-base-alloy according to one of the claims 1 through 12, wherein the ratio Ti/AI is maximum 3.5, in particular maximum 2.0.

14. A nickel-base-alloy according to one of the claims 1 through 13, usable for building components, which are exposed to building component temperatures of > 700°C, in particular > 900°C, respectively > 950°C.

15. A nickel-base-alloy according to one of the claims 1 through 14, usable for building components in internal combustion engines.

16. A nickel-base-alloy according to one of the claims 1 through 15, usable as building components in turbochargers.

17. A nickel-base-alloy according to one of the claims 1 through 14, usable for building components in flying or stationary turbines, in particular gas turbines.

18. A nickel-base-alloy according to claim 17, usable for blades or conductor elements in flying or stationary turbines, in particular gas turbines.

19. A nickel-base-alloy according to one of the claims 1 through 14, usable for building components in power plants.

20. A nickel-base-alloy according to claim 19, usable for tubes or probes in power plants.

## Revendications

1. Alliage à base de nickel à haute température, composé de (en % en poids) :
| | |
|---|---|
| C | 0,04-0,1 % |
| S | max. 0,01 % |
| N | max. 0,05 % |
| Cr | 24 - 28 % |
| Mn | max. 0,3 % |
| Si | max. 0,3 % |
| Mo | 1 - 6 % |
| Ti | 0,5 - 3 % |
| Nb | 0,001 - 0,1 % |
| Cu | max. 0,2 % |
| Fe | 0,1 - 0,7% |
| P | max. 0,015 % |
| Al | 0,5 - 2 % |
| Mg | max. 0,01 % |
| Ca | max. 0,01 % |
| V | 0,01 - 0,5 % |
| Zr | max. 0,1 % |
| W | 0,2 - 2 % |
| Co | 17 - 21 % |
| B | max. 0,01 % |
| O | max. 0,01 % |
| Ni | le reste ainsi que des impuretés résultant de l'élaboration |

2. Alliage à base de nickel selon la revendication 1, comprenant (en % en poids) 24 - 26 % de Cr.

3. Alliage à base de nickel selon la revendication 1 ou la revendication 2, comprenant (en % en poids) 2 - 6 % de Mo.

4. Alliage à base de nickel selon la revendication 1 ou la revendication 2, comprenant (en % en poids) 1,5 - 2,5 % de Mo.

5. Alliage à base de nickel selon la revendication 1 ou la revendication 2, comprenant (en % en poids) 4 - 6 % de Mo.

6. Alliage à base de nickel selon l'une des revendications 1 à 5, comprenant (en % en poids) 0,5 - 2,5 % de Ti.

7. Alliage à base de nickel selon l'une des revendications 1 à 5, comprenant (en % en poids) 1,5 - 2,5 % de Ti.

8. Alliage à base de nickel selon l'une des revendications 1 à 7, comprenant (en % en poids) 0,5 - 1,5 % de Al.

9. Alliage à base de nickel selon l'une des revendications 1 à 8, comprenant (en % en poids) 0,01 - 0,2% de V.

10. Alliage à base de nickel selon l'une des revendications 1 à 9, comprenant (en % en poids) 0,5 - 1,5 % de W.

11. Alliage à base de nickel selon l'une des revendications 1 à 10, dans lequel le total de Ti + Al (en % en poids) est minimum 1 %.

12. Alliage à base de nickel selon l'une des revendications 1 à 10, dans lequel le total de Ti + Al (en % en poids) est minimum 1,5 %, notamment minimum 2%.

13. Alliage à base de nickel selon l'une des revendications 1 à 12, dans lequel le rapport de Ti/Al est maximum 3,5, notamment maximum 2,0.

14. Alliage à base de nickel selon l'une des revendications 1 à 13, utilisable pour des éléments de construction, qui sont exposés à des températures d'éléments de construction de > 700°C, notamment de > 900°C, respectivement de > 950°C.

15. Alliage à base de nickel selon l'une des revendications 1 à 14, utilisable pour des éléments de construction dans des moteurs à combustion interne.

16. Alliage à base de nickel selon l'une des revendications 1 à 14, utilisable comme des éléments de construction de turbocompresseurs.

17. Alliage à base de nickel selon l'une des revendications 1 à 14, utilisable pour des éléments de construction dans des turbines volantes ou stationnaires, notamment des turbines à gaz.

18. Alliage à base de nickel selon la revendication 17, utilisable pour des aubes ou des éléments conducteurs dans des turbines volantes ou stationnaires, notamment des turbines à gaz.

19. Alliage à base de nickel selon l'une des revendications 1 à 14, utilisable pour des éléments de construction dans des centrales électriques.

20. Alliage à base de nickel selon la revendication 19, utilisable pour des tuyaux ou des capteurs dans des centrales électriques.
